# EUROPÄISCHE PATENTSCHRIFT

(11) **EP 0 908 245 B1**
(45) Veröffentlichungstag und Bekanntmachung des Hinweises auf die Patenterteilung: **15.05.2002**
(21) Anmeldenummer: 98250040.7
(22) Anmeldetag: 02.02.1998
(51) Int. Cl.: B21B 21/00

(54) **Verfahren und Vorrichtung zur Herstellung von Rohren nach dem Kaltpilgerschrittverfahren**
Method and apparatus for producing tubes by cold pilgrim rolling
Méthode et dispositif pour fabriquer les tubes par laminage à pas de pélerin froid

(30) Priorität: 08.10.1997 DE 19745603; 06.11.1997 DE 19750787
(43) Veröffentlichungstag der Anmeldung: 14.04.1999
(73) Patentinhaber: SMS Demag AG, 40237 Düsseldorf (DE)
(72) Erfinder: Stinnertz, Horst, Ing. grad., 47877 Willich (DE); Baensch, Michael, Dr. Ing., 41069 Mönchengladbach (DE)
(74) Vertreter: Meissner, Peter E., Dipl.-Ing.

(56) Entgegenhaltungen:
- EP-A- 0 524 711
- DE-A- 2 528 850
- DE-C- 604 909
- GB-A- 1 261 106
- JP-A- 63 260 607
- US-A- 4 052 898

## Beschreibung

Die Erfindung betrifft Verfahren und eine Vorrichtung zur Herstellung von Rohren, vorzugsweise aus hochfesten Stählen oder Sonderlegierungen nach dem Kaltpilgerschrittverfahren mit zwei in Walzrichtung mittels Kurbeltrieben mindestens zeitweise gegenläufig hin- und herbewegbaren Walzgerüsten mit verjüngend kalibrierten Walzen, die von Zahnstangen über Ritzel angetrieben, mit wechselndem Drehsinn über dem Walzgut abrollen. Als nächstkommenden Stand der Technik ist die JP-A-63-260 607 anzusehen.

Ein wesentlicher Kostenanteil bei der Herstellung und beim Betrieb von Kaltpilgerwalzwerken ist durch die notwendigen Dreh- und Vorschubeinrichtungen sowie die Beschickungseinrichtungen gegeben, die für den Kaltpilgerwalzprozeß unverzichtbar sind. Eine deutliche Verbesserung des Leistungs-Kosten-Verhältnisses kann erreicht werden, wenn unter Beibehaltung dieser Einrichtungen und ohne Verminderung der Gerüsthubzahl eine wesentliche Leistungssteigerung erzielt werden kann. Ein Weg dorthin ist die Steigerung der Umformarbeit je Gerüsthub und Walzstrang, durch die bei nur geringer Erhöhung der Investitionskosten eine erhebliche Leistungssteigerung bewirkt wird. Diese Aussage trifft für Kaltpilgerwalzwerke allgemein und besonders für das Kaltpilgerwalzen von relativ kleinen Rohren aus hochfesten Stählen oder Sonderlegierungen zu.

Bekannte Kaltpilgerwalzwerke, in denen einsträngig konventionell gewalzt wird, leiden im Vergleich zu modernen Ziehverfahren an relativ hohen Investitionskosten bei eher geringer Leistung. Um die Leistung zu erhöhen ist vorgeschlagen worden, Kaltpilgerwalzwerke mit mehreren, beispielsweise zwei bis vier parallelen Strängen zu betreiben. Das bedeutet jedoch ein höheres Gerüstgewicht bei verminderter Hubzahl, der Aufwand für die Beschickung und die Drehvorschubeinrichtungen wird deutlich größer und die Toleranz der gewalzten Rohre läßt zu wünschen übrig.

Es ist auch bereits versucht worden, sogenannte Tandem-Kaltpilgerwalzwerke einzusetzen, bei denen zwei Walzenpaare hintereinander in einem Gerüst vereinigt sind. Auch hier macht sich das höhere Gerüstgewicht bei geringer Hubzahl in einem ungünstigen Preis-Leistungs-Verhältnis bemerkbar, beide Walzensätze walzen gleichzeitig das vorgeschobene Rohrvolumen aus, wobei dem zweiten Walzensatz während des Vorschubs die ausgewalzte Rohrlänge des ersten Walzensatzes zugeführt wird, wodurch es zu Stauchproblemen im Rohr kommen kann, verbunden mit Leistungs- und Qualitätseinbußen..

Schließlich ist mit den Abbildungen 5 und 6 der deutschen Patentschrift 604 909 ein Kaltpilgerwalzwerk bekannt geworden, das zwei in Walzrichtung mittels Kurbeltrieben zeitweise gegenläufig hin- und herbewegbare Walzgerüste zeigt, deren Walzen über Zahnstangen mit wechselndem Drehsinn angetrieben werden. Die bekannte Anordnung sieht vor, in dem ersten Walzgerüst die Luppe ausschließlich und ohne Dom im Durchmesser zu reduzieren, um dann im zweiten Walzgerüst die Wandstärke des Rohres über einen Dorn zu vermindern. Die Anordnung der Kurbeltriebe ist so gewählt, daß die Bewegungsabläufe der beiden Walzgerüste zusammen mit der Bewegung der Domstange und dem Greifen der Walzen einen Vorschub des Rohres in einer bestimmten Weise ermöglichen.

Obwohl die Erläuterung der Funktionsweise der bekannten Walzwerksanordnung den genauen Verfahrensablauf beim Walzen der Rohre nicht erkennen läßt, ist doch festzustellen, daß dieses Walzwerk allenfalls mit geringer Leistung betrieben werden konnte, die zur damaligen Zeit zwar ausreichte, doch den Forderungen eines modernen Kaltpilgerwalzwerkes nicht mehr gerecht wird. Das Hohlwalzen im 1. Gerüst führt zu einer heute unzulässigen Verschlechterung der Innenoberfläche und bewirkt , wenn überhaupt, nur eine geringe Leistungssteigerung; denn die wesentliche Wandreduktion wird ausschließlich im zweiten Gerüst durchgeführt.

Die Aufgabe der vorliegenden Erfindung ist es, Kaltpilgerwalzverfahren und eine Vorrichtung zur Herstellung von Rohren, insbesondere aus hochfesten Stählen oder Sonderlegierungen nach dem Kaltpilgerschrittverfahren zu schaffen, bei dem bzw. der eine wesentliche Erhöhung der Walzleistung gegenüber konventionellen Walzwerken bei möglichst geringem mechanischem Mehraufwand und ohne Qualtätseinbuße möglich wird.

Zur Lösung der Aufgabe werden Verfahren gemäß Ansprüchen 1 und 2 vorgeschlagen.

Die erfindungsgemäße Verfahren ermöglichen eine ausgesprochen hohe Leistung erstens dadurch, daß im ersten Walzgerüst ausschließlich Umformarbeit und keine Glättarbeit geleistet wird, wodurch eine wesentliche Verlängerung des Reduzierkalibers nutzbar wird und keine die Leistung mindernden Toleranzforderungen zu berücksichtigen sind, während im zweiten Walzgerüst neben der Glättarbeit noch eine nennenswerte zusätzliche Umformarbeit ausgeführt wird.

Die Wahl der Phasenwinkel zwischen beiden Walzgerüsten und die Gestaltung der Walzwerkzeuge unterliegt wesentlich weniger Restriktionen, wenn die Walzen des zweiten Walzgerüstes das Rohr zu separat definierbaren Zeiten frei geben, indem zeitweise ein Ringspalt zwischen Rohr und Walze gebildet wird. Zu diesem Zweck ist in einer Variante der Erfindung vorgesehen, daß das zweite Walzgerüst um 180 Grad Kurbelwinkel versetzt zum ersten Gerüst angeordnet ist und auf dem reduktionsfreien Rückhub einen dem Materialangebot aus dem ersten Gerüst entsprechenden Ringspalt zwischen Walzgut und Walzenkaliber freigibt, in den das im ersten Walzgerüst umgeformte Rohr eingeführt wird.

Es wird vorgeschlagen, während des Walzprozesses den Abstand der Walzenachsen zueinander zyklisch zu verändern, um so den notwendigen Raum im Walzenkaliber zu schaffen, der das Materialangebot aus dem Walzprozeß des ersten Walzgerüstes aufnimmt.

Um den maschinenbaulichen Aufwand zur zyklischen Erzeugung des Ringspaltes zwischen Kaliberabwicklung und Walzgut einzusparen, wird die erfindungsgemäße Alternative vorgeschlagen, daß das zweite Walzgerüst um 90 bis 150 Grad Kurbelwinkel zum ersten Walzgerüst versetzt angeordnet ist und daß seine Walzen rotatorisch durch ortsfeste Zahnstangen angetrieben werden und daß der Achsabstand der Walzen während des Walzens konstant bleibt.

Eine Vorrichtung zur Durchführung des Verfahrens ist in Anspruch 4 definiert.

Mit einem so ausgebildeten Kaltpilgerwalzwerk läßt sich die Walzleistung gegenüber konventionellen Walzwerken deutlich erhöhen. Durch Ausbildung des ersten Walzgerüstes mit ausschließlich Arbeitskaliber aufweisenden Walzen läßt sich die Umformarbeit in diesem Gerüst deutlich erhöhen; denn, weil eine Glättarbeit in diesem Gerüst nicht vorgenommen werden muß, kann die gesamte Kaliberabwicklung für die Umformarbeit genutzt werden. Die Glättarbeit wird erst im zweiten Walzgerüst im dort vorgesehenen Glättkaliber vorgenommen, dem jedoch ein Arbeitskaliber vorgeordnet ist, mit dem nochmals eine zusätzliche, nennenswerte Umformung des Rohres bewerkstelligt werden kann. Hierbei bleibt der maschinenbauliche Aufwand für den Dreh- und Vorschubantrieb sowie für das Beladen mit neuen Luppen erhalten und erhöht sich nicht gegenüber einem normalen einfachen Kaltpilgerwalzwerk. Die Anordnung der Kurbeltriebswinkel zueinander gestattet Drehen und Vorschieben der Luppe zu günstigen Zeitpunkten und verhindert gemeinsam mit weiteren Merkmalen der Erfindung, daß es zu einem Materialstau zwischen den Walzgerüsten kommt, während auf dem ersten Walzgerüst die Hauptumformarbeit geleistet wird. Der entgegengesetzte Drehsinn der beiden Kurbeln ermöglicht einen günstigen Massenkräfteausgleich der ersten Harmonischen und macht damit hohe Hubzahlen möglich, die gegenüber einem herkömmlichen Einfachkaltpilgerwalzwerk nicht reduziert werden müssen, da die Massenkräfte durch die gewählte Konstruktion nicht ansteigen.

Der maschinenbauliche Aufwand für einen derartigen Kurbeltrieb ist nur unwesentlich höher als für den Antrieb eines einzelnen Gerüstes. Die Anordnung der Kurbeltriebe mit senkrechten Drehachsen verzichtet auf tiefe Fundamente für den Massenausgleich. Der Abstand der beiden Walzgerüste voneinander kann z.B. minimiert werden, wenn die Schubstangen jedes Walzgerüstes in übereinanderliegenden Ebenen umlaufen oder die beiden Walzgerüste derart oberhalb des Kurbeltriebes angeordnet werden, daß sich die Anlenkpunkte für die Schubstangen an den beiden am weitesten voneinander entfernten Stellen des Walzgerüsts befinden.

Vorzugsweise ist für beide Walzgerüste ein gemeinsamer Kurbeltrieb mit rotierenden Ausgleichsgewichten an den beiden gegenläufigen Kurbelkröpfungen vorgesehen, die die erste Ordnung der Massenkräfte ausgleichen, während ein zumindest teilweiser Ausgleich der Massenkräfte zweiter Ordnung durch das Zusammenspiel der Gerüstmassen erfolgen kann. Unter dem Aspekt des Massenkraftausgleichs ist ein Phasenwinkel von 90° optimal, weil sich unter dieser Voraussetzung auch die Massenkräfte zweiter Ordnung gegenseitig aufheben. Allerdings können walztechnische Schwierigkeiten bei einer solchen Anordnung nicht ausgeschlossen werden.
In einer baulichen Varianten werden die Kurbeln in gleichem Drehsinn angetrieben und mit Gegengewichten an den Kurbeln jeweils ein Teil der Massenkräfte erster Ordnung ausgeglichen. Der verbleibende Anteil dieser Massenkraftkomponente wird gamicht oder mit Gegengewichten an einer die beiden Kurbeln über Zahnräder verbindenden Zwischenwelle, die mit Kurbeldrehzahl aber in entgegengesetztem Drehsinn umläuft, ausgeglichen.

Es ist aber auch möglich, jedem Walzgerüst einen eigenen Kurbeltrieb mit Massenausgleich zuzuordnen, wobei der Antrieb des zweiten Walzgerüstes dann vorzugsweise schwächer als der des ersten Walzgerüstes ausgebildet sein kann. Damit ist der Antrieb des zweiten Gerüstes kleiner, leichter und billiger als der des ersten Walzgerüstes. Eine Veränderung des Phasenwinklels zwischen den beiden Gerüsten ist mit zwei separaten Kurbeltrieben leicht zu realisieren.

Weiterhin ist es denkbar, zwar in einem Gehäuse die die beiden Walzgerüste antreibenden Kurbeln unterzubringen, sie aber von separaten Motoren anzutreiben, so daß die Veränderung des Phasenwinkels der beiden Kurbeln einfach möglich ist. Der Massenausgleich erster Ordnung erfordert dann zwei rotierende Gewichte an jeder Kurbel, derart, daß das größere Gewicht fest mit der Kurbel verbunden wird und das kleinere in seiner Lage zur Kurbel z.B. als um die Kurbelmitte verdrehbarer Exzenter einstellbar ist.

In einer weiteren Variante des erfindungsgemäßen Kaltpilgerwalzwerks sind die beiden Walzgerüste unterschiedlich schwer und werden evtl. sogar mit unterschiedlichen Hüben bewegt, wobei wiederum entsprechende Gegengewichte an den gegenläufigen Wellen oder Kurbeln für einen vollständigen Ausgleich der Massenkräfte erster Ordnung sorgen.

Zur Veränderung der Ringspalte zwischen Kaliberabwicklung und Walzgut ist vorgesehen, daß mindestens die Zahnstangen des zweiten Walzgerüstes mit einer Verschiebeeinrichtung zur Verstellung der Zahnstangen in deren Längserstreckungsrichtungen versehen sind.

Alternativ wird angeregt, zur Verstellung des Achsabstandes mindestens der Walzen des zweiten Walzgerüstes einen zyklisch einsetzbaren Keilmechanismus vorzusehen.

Walztechnisch besonders vorteilhaft ist, die Kurbeltriebe mit einem Phasenwinkel von 180° zu betreiben, sodaß in beiden Totpunkten gedreht und vorgeschoben werden kann. Das zweimalige Drehen und Vorschieben würde hier wie auch von üblichen Walzwerken bekannt sowohl Produktionsmenge als auch -qualität nochmals steigern. Allerdings addieren sich in diesem Fall die Massenkräfte zweiter Ordnung und die zyklische Erzeugung eines Ringspaltes zwischen Walzgut und Kaliberabwicklung während des Rückhubes des zweiten Gerüstes erscheint notwendig.

Kaltpilgern von dünnwandigen Rohren mit kleinen Durchmessern ist mit beliebigen, z.B. auch mit nicht schrittweisen Dreh- und Vorschubbewegungen möglich. Bei Verwendung eines erfindungsgemäßen Walzwerks wird dieses dünnwandige Rohr von dem zweiten Walzgerüst fertiggestellt. Da das Rohr in diesem Fall dem zweiten Walzgerüst in beliebiger Weise zugeführt werden kann, kann die Dreh- und Vorschubbewegung unabhängig von der Phasenlage der beiden Walzgerüste ausschließlich nach den Erfordernissen des ersten Walzgerüstes festgelegt werden, z.B. auch als Drehen und Vorschieben in beiden Totpunkten.
Bei diesen dünnwandigen Produkten erlaubt das Kaltpilgerverfahren außerdem ein Drehen und Vorschieben des Rohres, obwohl die Walzen das Rohr auf dem Glättkaliber noch berühren. Daraus ergibt sich, daß das Kaliber der Walzen des zweiten Walzgerüsts auch bis in den Auslauftotpunkt dieses Walzgerüsts verlängert werden kann.

Da der maschinenbauliche Aufwand für den Dreh- und Vorschubantrieb sowie für das Beladen mit neuen Luppen gegenüber einem normalen Einfachkaltpilgerwalzwerk nicht erhöht ist, kann das Walzwerk mit gutem Preis-Leistungsverhältnis hergestellt werden. Das Walzwerk kann mit hohen Hubzahlen betrieben werden, die gegenüber einem normalen Einfachwalzwerk nicht reduziert werden müssen, da die Massenkräfte aufgrund der Gerüst- und Kurbeltriebanordnung nicht ansteigen. Der maschinenbauliche Aufwand für den Kurbeltrieb ist nur unwesentlich höher als der für den Antrieb nur eines Gerüstes. Besonders hervorzuheben ist die Tatsache, daß die Kaliberlänge des ersten Gerüstes voll für die Umformung genutzt werden kann, da hier ein Glättkaliber nicht erforderlich ist und Toleranzanforderungen unberücksichtigt bleiben können. Hieraus ergibt sich eine nennenswerte Leistungssteigerung, die dadurch noch zusätzlich erhöht wird, daß eine weitere Umformung im zweiten Gerüst stattfindet. Gleichzeitig ergibt sich die Möglichkeit gegenüber bisherigen Walzwerkzeugen ein wesentlich längeres Glättkaliber im zweiten Walzgerüst zu erhalten und so trotz erhöhter Produktionsmenge die Fertigungstoleranzen noch weiter einzuschränken.

Die Erfindung wird anhand einer Zeichnung erläutert, die nachfolgend beschrieben wird. Es zeigt:
- Figur 1: eine grob schematische Seitenansicht eines Walzwerkes,
- Figur 2: eine Draufsicht auf das Walzwerk nach Figur 1

Tabelle 1 zeigt ferner eine tabellarische Gegenüberstellung zweier Ausführungsbeispiele

Die beiden Walzgerüste 1 und 2 werden durch einen gemeinsamen Kurbeltrieb 3 so angetrieben, daß sich die Massenkräfte erster Ordnung der beiden Walzgerüste vollständig ausgleichen. Die gegenläufig rotierenden Ausgleichsgewichte 4 und 5 (Figur 2) gleichen in diesem Ausführungsbeispiel lediglich die rotatorischen Unwuchten von Kurbeln und Schubstangen aus.

Jedes Walzgerüst 1 und 2 wird nur durch eine der Schubstangen 11 und 12 angetrieben, wobei sich diese in übereinanderliegenden Ebenen bewegen. Dies wird dadurch bewirkt, daß der Anlenkpunkt zum ersten Walzgerüst 1 unter demselben und zum zweiten Walzgerüst 2 vor diesem vorgesehen ist. Im Einlauftotpunkt ET geben beide Walzensätze 7 und 8 das Walzgut zum Drehen und Vorschieben frei, im Auslauftotpunkt AT wird das Walzgut für ein zusätzliches Drehen allenfalls kurz freigegeben.

Während auf dem Vorhub des Walzgerüstes 1 von ET nach AT das Vorschubvolumen ausgewalzt wird und sich entsprechend verlängert, werden die Walzen 7 des auf dem Rückhub befindlichen Walzgerüstes 2 mittels einer Verstelleinrichtung 9 für die Zahnstangen 10 so verdreht, daß die Walzen 8 des Walzgerüstes 2 bei seiner Bewegung von AT nach ET nicht oder nur unwesentlich reduzierend wirken. Im Einlaufbereich macht der Verstellmechanismus 9 diese Verstellung wieder rückgängig. Auf dem Weg von ET nach AT, wenn sich das Walzgerüst 1 auf dem Rückhub praktisch ohne plastische Verformungsarbeit befindet, wird in Walzgerüst 2 das auf dem Vorhub von Walzgerüst 1 schon vorher ausgestreckte Vorschubvolumen mit der Länge Vorschub mal Streckung des ersten Gerüstes 1 ausgewalzt.

Das dargestellte Walzwerk, das etwa die doppelte Leistung eines konventionellen Walzwerks hat, zeichnet sich dadurch aus, daß die gesamte Dreh-, Vorschub- und Beschickungseinrichtung unverändert bleibt, daß die oszillierenden Ausgleichsmassen eines konventionellen Walzwerkes durch ein zweites Walzgerüst ersetzt sind, und daß lediglich die zusätzlichen Walzenachsen mit ihren Zahnstangenantrieben hinzukommen.

Nachfolgend sind zur weiteren Erläuterung der Erfindung zwei Ausführungsbeispiele beschrieben, die in der Tabelle 1 aufgelistet sind. Beispiel 1 beschreibt eine klassische Edelstahlwalzung für Wärmetauscherrohre, Beispiel 2 erläutert die Ausnutzung der großen Duktilität austenitischer Stähle für eine größere Querschnittsreduktion.

### Beispiel 1

In der Tabelle ist als "Beispiel 1" eine klassische Edelstahlwalzung für das Wärmetauscherrohr 16 x 1 aufgeführt, die erfahrungsgemäß mit ca. 18 mm ausgewalzte Rohrlänge je Gerüsthub gewalzt werden kann, was zusammen mit 320 Hüben je Minute zu einer Walzleistung von theoretisch 346 m/h führt. Hierbei sind von der Gesamtkaliberlänge von 370 mm 100 mm Glättkaliber vorgesehen, d. h. ca. 27 % die praktisch nicht zur Umformung beitragen.

Bei einem erfindungsgemäßen Walzwerk ist im ersten Gerüst kein Glättkaliber erforderlich, so daß sich die Umformzone entsprechend auf 370 mm verlängert. Dieses sowie der Umstand, daß im 1. Gerüst nur eine Reduktion von 33 x 3,5 auf 20 x 1,5 vorgesehen ist, erlauben eine mindestens 15 %ige Erhöhung des Ausstoßes in mm je Gerüsthub.Da nicht nur die Fertigrohrlänge je Hub sondern auch der Rohrquerschnitt von 16 x 1 auf 20 x 1,5 vergrößert wurde, ergibt sich eine Erhöhung des durchgesetzten Gewichtes von 128 auf 272 kg/h, d. h. 113 % Leistungsgewinn.

Der Vorschub von 5,6 mm im ersten Gerüst erfolgt, wenn sich das 1. Gerüst im Einlauf- und das 2. Gerüst im Auslauftotpunkt befinden; d. h. die Umformung im 1. Gerüst erfolgt im wesentlichen auf dessen Vorhub, wenn sich das 2. Gerüst auf dem Rückhub befindet. Letzterem wird in seinem Auslauftotpunktbereich also das Vorschubvolumen 20 x 1,5 mit 5,6 mm Länge zugefügt, das sich während seines Rückhubes auf 20,7 mm verlängert. Somit erhält das zweite Gerüst vor Beginn seines Vorhubes einen Vorschub von 20,7 mm zugeführt, die bei 1,85-facher Streckung im 2. Gerüst auf 38 mm ausgewalzt werden.

Ein zu lösendes Problem ist natürlich, daß das Walzgut während des Rückhubes des zweiten Gerüstes auch ohne Behinderung vorgeschoben werden kann. Hierzu werden im vorliegenden Ausführungsbeispiel mittels zyklischer Verstellung der die Walzen rotatorisch antreibenden Zahnstangen die Walzen so verdreht, daß sie auf dem Rückhub das Rohr freigeben. Im Schaltbereich des Einlauftotpunktes wird dann diese Verstellung wieder zurückgenommen. Hiermit sind also vor Beginn des Walzens auf dem Vorhub 20,6 mm Vorschub erfolgt und die Walzen stehen wieder in korrekter Walzposition. Auf dem Vorhub werden nun die 20,6 mm Vorschub mit 1,85-facher Streckung zu 38 mm Rohrlänge je Hub ausgewalzt. Die Leistung des erfindungsgemäßen Walzwerks erhöht sich somit auf das 2,13-fache eines konventionellen Walzwerks.

### Beispiel 2

Während das erste Beispiel den Leistungsgewinn bei unverändertem Rohrquerschnitt zeigt, soll im 2. Beispiel die große Duktilität austenitischer Stähle für eine Erhöhung der Streckung durch das erfindungsgemäße Walzwerk genutzt werden.

"Beispiel 2" zeigt für das konventionelle Walzwerk die Walzung 33 x 3,5 auf 16 x 1 aus "Beispiel 1", für das erfindungsgemäße Walzwerk jedoch 33 x 3,5 auf 12 x 1. Selbst hierbei verdoppelt sich etwa der Ausstoß in m/h und der Durchsatz in kg/h erhöht sich trotz des geringeren Metergewichts noch um fast 50 %.

**Tabelle 1**

| Beispiel 1 | | | | |
|---|---|---|---|---|
| | | Konventionelles Walzwerk | Erfindungsgemäßes Walzwerk | |
| gleiche Streckung | | | 1 .Gerüst | 2.Gerüst |
| Luppen-Außen-Durchm. | mm | 33 | 33 | 20 |
| Luppen-Wand | mm | 3,5 | 3,5 | 1,5 |
| Rohr-Außen-Durchm. | mm | 16 | 20 | 16 |
| Rohr-Wand | mm | 1 | 1,5 | 1 |
| Streckung | --- | 6,88 | 3,72 | 1,85 |
| Hubzahl | min^-1 | 320 | 320 | 320 |
| Gesamtkaliberlänge | mm | 370 | 370 | 370 |
| Reduzierkaliberlänge | mm | 270 | 370 | 270 |
| Glättkaliberlänge | mm | 100 | 0 | 100 |
| Rohr je Hub | mm | 18 | 20,7 | 38 |
| Teilstreckung | --- | 6,88 | 3,72 | 1,85 |
| Vorschub | mm | 2,6 | 5,6 | 20,7 |
| Theor. Leistung | m/h | 346 | 397 | 735 |
| | kg/h | 128 | 272 | 272 |
| | % | 100 | 115 | 213 |
| | | | | |

| Beispiel 2 | | | | |
|---|---|---|---|---|
| | | Konventionelles Walzwerk | Erfindungsgemäßes Walzwerk | |
| erhöhte Streckung | | | 1 .Gerüst | 2.Gerüst |
| Luppen-Außen-Durchm. | mm | 33 | 33 | 16 |
| Luppen-Wand | mm | 3,5 | 3,5 | 1,3 |
| Rohr-Außen-Durchm, | mm | 16 | 16 | 12 |
| Rohr-Wand | mm | 1 | 1,3 | 1 |
| Streckung | --- | 6,88 | 5,40 | 1,74 |
| Hubzahl | min^-1 | 320 | 320 | 320 |
| Gesamtkaliberlänge | mm | 370 | 370 | 370 |
| Reduzierkaliberlänge | mm | 270 | 370 | 270 |
| Glättkaliberlänge | mm | 100 | 0 | 100 |
| Rohr je Hub | mm | 18 | 21 | 36 |
| Teilstreckung | --- | 6,88 | 5,40 | 1,74 |
| Vorschub | mm | 2,6 | 3,9 | 21,0 |
| Theor. Leistung | m/h | 346 | 403 | 700 |
| | kg/h | 128 | 190 | 190 |
| | % | 100 | 117 | 203 |

## Patentansprüche

1. Verfahren zur Herstellung von Rohren, vorzugsweise aus hochfesten Stählen oder Sonderlegierungen nach dem Kaltpilgerschrittverfahren mit zwei in Walzrichtung mittels Kurbeltrieben (3) mindestens zeitweise gegenläufig hin- und herbewegbaren Walzgerüsten (1,2) mit verjüngend kalibrierten Walzen (7,8) die mit wechselndem Drehsinn über dem Walzgut abrollen, wobei
auf dem ersten Walzgerüst (1) der übelwiegende Teil und auf dem zweiten Walzgerüst (2) ein geringerer Teil der Umformarbeit und zusätzliche Glättarbeit geleistet werden, in beiden Walzgerüsten (1,2) über einen dem Walzenkaliber angepaßten Dorn reduzierend gewalzt wird und der Winkelversatz der Kurbeltriebe (3) so gewählt ist, dass die Umformzone des ersten Gerüstes (1) zeitlich nicht mit der Umformzone des zweiten Gerüstes (2) zusammenfällt,
**dadurch gekennzeichnet,**
**dass** das zweite Walzgerüst (2) um 90 bis 150 Grad Kurbelwinkel zum ersten Walzgerüst (1) versetzt angeordnet ist, dass seine Walzen (8) rotatorisch durch ortsfeste Zahnstangen (10) angetrieben werden und dass der Achsabstand der Walzen (8) während des Walzens konstant bleibt.

2. Verfahren zur Herstellung von Rohren, vorzugsweise aus hochfesten Stählen oder Sonderlegierungen nach dem Kaltpilgerschrittverfahren mit zwei in Walzrichtung mittels Kurbeltrieben (3) mindestens zeitweise gegenläufig hin- und herbewegbaren Walzgerüsten (1,2) mit verjüngend kalibrierten Walzen (7,8), die mit wechselndem Drehsinn über dem Walzgut abrollen, wobei
auf dem ersten Walzgerüst (1) der überwiegende Teil und auf dem zweiten Walzgerüst (2) ein geringerer Teil der Umformarbeit und zusätzliche Glättarbeit geleistet werden, in beiden Walzgerüsten (1,2) über einen dem Walzenkaliber angepaßten Dom reduzierend gewalzt wird und der Winkelversatz der Kurbeltriebe (3) so gewählt ist, dass die Umformzone des ersten Gerüstes (1) zeitlich nicht mit der Umformzone des zweiten Gerüstes (2) zusammenfällt,
**dadurch gekennzeichnet,**
**dass** die Walzen (7,8) von Zahnstangen über Ritzel angetrieben werden, dass das zweite Walzgerüst (2) um 180 Grad Kurbetwinkel versetzt zum ersten Gerüst (1) angeordnet ist und auf dem reduktionsfreien Rückhub einen dem Materialangebot aus dem ersten Gerüst (1) entsprechenden Ringspalt zwischen Walzgut und Walzenkaliber freigibt, in den das im ersten Walzgerüst (1) umgeformte Rohr eingeführt wird und
**dass** der Achsabstand der Walzen (7,8) während des Walzprozesses zyklisch verändert wird.

3. Verfahren zur Herstellung von Rohren nach Anspruch 1,
**dadurch gekennzeichnet,**
**dass** die Zahnstangen (10) zum rotatorischen Antrieb der Walzen zyklisch horizontal verschiebbar sind.

4. Vorrichtung zur Herstellung von Rohren, vorzugsweise aus hochfesten Stählen oder Sondedegierungen nach dem Kaltpilgerschrittverfahren mit zwei in Walzrichtung mittels Kurbeltrieben (3) mindestens zeitweise gegenläufig in einer Führung hin- und herbewegbaren Walzgerüsten (1,2) mit verjüngend kalibrierten Walzen, die, mit wechselndem Drehsinn über dem Walzgut abrollen, wobei
das erste Walzgerüst (1) als Break-Down-Gerüst mit ausschließlich Arbeitskaliber aufweisenden Walzen (7) ausgebildet ist, die Walzen (8) des zweiten Walzgerüstes (2) Arbeits- und Glättkaliber aufweisen, die Walzen (7,8) beider Walzgerüste (1,2) mit entsprechend kalibrierten Walzdomen zusammenwirken und die zueinander winkelversetzten Kurbeltriebe (3) zum Antrieb der Walzgerüste (1,2) über jedem Walzgerüst (1,2) zugeordnete einzelne Schubstangen (11,12) mit senkrechten Drehachsen ausgeführt sind,
**dadurch gekennzeichnet,**
**dass** die Walzen (7,8) von Zahnstangen über Ritzel angetrieben werden und
**dass** zur Verstellung des Achsabstandes mindestens der Walzen (7,8) des zweiten Walzgerüstes (2) ein zyklisch einstellbarer Keilmechanismus vorgesehen ist, oder
**dass** mindestens die Zahnstangen (10) des zweiten Walzgerüstes (2) mit einer Verschiebeeinrichtung (9) zur Verstellung der Zahnstangen (10) in deren Längserstreckungsrichtungen versehen sind.

5. Vorrichtung zur Herstellung von Rohren nach Anspruch 4,
**dadurch gekennzeichnet,**
**dass** die Schubstangen (11, 12) jedes Walzgerüstes (1,2) in übereinanderliegenden Ebenen umlaufen.

6. Vorrichtung zur Herstellung von Rohren nach Anspruch 4 und 5,
**dadurch gekennzeichnet,**
**dass** für beide Walzgerüste (1,2) ein gemeinsamer Kurbeltrieb (3) mit gegenläufigen Kurbeln und rotierenden Ausgleichsgewichten (4,5) an den beiden Kurbelkröpfungen vorgesehen wird, wobei die rotierenden Gegengewichte die Massenkräfte erster Ordnung vollständig ausgleichen und ein teilweiser Ausgleich der Massenkräfte höherer Ordnung durch das Zusammenspiel der Gerüstmassen erfolgt.

7. Vorrichtung zur Herstellung von Rohren nach Anspruch 4 und 5 ,
**dadurch gekennzeichnet,**
**dass** die Kurbeln in gleichem Drehsinn angetrieben und mit Gegengewichten an den Kurbeln jeweils ein Teil der Massenkräfte erster Ordnung ausgeglichen werden und der verbleibende Anteil dieser Massen kraftkomponente gar nicht oder mit Gegengewichten an einer die beiden Kurbeln über Zahnräder verbindenden Zwischenwelle, die mit Kurbeldrehzahl aber in entgegengesetztem Drehsinn umläuft, ausgeglichen wird.

8. Vorrichtung zur Herstellung von Rohren nach Anspruch 4,
**dadurch gekennzeichnet,**
**dass** jedem Walzgerüste (1 und 2) ein eigener Kurbeltrieb mit Massenausgleich zugeordnet ist, wobei der Antrieb des zweiten Walzgerüstes (2) vorzugsweise schwächer als der des ersten Walzgerüstes (1) ausgebildet ist.

## Claims

1. Method of producing tubes, preferably from high-tensile steels or special alloys, using the cold pilger rolling method with two roll stands (1,2) which can be moved in the rolling direction by means of crank drives (3) to and fro in opposite directions at least intermittently, said stands having rollers (7,8) which are calibrated in a tapering manner and which roll over the material to be rolled with an alternating direction of rotation, wherein
the major part of the forming work takes place on the first roll stand (1) and a smaller part of the forming work and additional smoothing work on the second roll stand (2), reduction rolling being carried out in both stands (1, 2) via a mandrel which is matched to the roller calibre, and the angular offset of the crank drives (3) is selected such that the forming zone of the first stand (1) does not coincide in time with the forming zone of the second stand (2),
**characterised in that**
the second stand (2) is disposed offset from the first stand (1) by a crank angle of 90 to 150 degrees, **in that** its rollers (8) are driven in rotation by stationary toothed racks (10), and **in that** the distance between the roller (8) axes remains constant during the rolling.

2. Method of producing tubes, preferably from high-tensile steels or special alloys using the cold pilger rolling method with two roll stands (1,2) which can be moved in the rolling direction by means of crank drives (3) to and fro in opposite directions at least intermittently, said stands having rollers (7,8) which are calibrated in a tapering manner and which roll over the material to be rolled with an alternating direction of rotation, wherein
the major part of the forming work takes place on the first roll stand (1) and a smaller part of the forming work and additional smoothing work on the second roll stand (2), reduction rolling being carried out in both stands (1, 2) via a mandrel which is matched to the roller calibre, and the angular offset of the crank drives (3) is selected such that the forming zone of the first stand (1) does not coincide in time with the forming zone of the second stand (2),
**characterised in that**
the rollers (7, 8) are driven by toothed racks via pinions,
**in that** the second roll stand (2) is disposed offset from the first stand by a crank angle of 180 degrees and on the return stroke, during which there is no reduction, opens up between the material to be rolled and the roller calibre an annular gap which corresponds to the material supplied from the first (1) stand, and into which the tube formed in the first stand (1) is introduced, and
**in that** the distance between the roller (7,8) axes is altered cyclically during the rolling process.

3. Method of producing tubes according to claim 1,
**characterised in that**
the toothed racks (10) for driving the rollers in rotation can be displaced horizontally in a cyclical manner.

4. Apparatus for producing tubes, preferably from high-tensile steels or special alloys, using the cold pilger rolling method with two roll stands (1,2) which can be moved in the rolling direction by means of crank drives (3) to and fro in opposite directions at least intermittently, said stands having rollers (7,8) which are calibrated in a tapering manner and which roll over the material to be rolled with an alternating direction of rotation, wherein
the first roll stand (1) is configured as a break-down stand with rollers (7) which only have the working calibre, the rollers (8) of the second stand (2) have working and smoothing calibres, the rollers (7,8) of both stands (1,2) cooperate with correspondingly calibrated rolling mandrels and the crank drives (3), which are offset at an angle from one another, are designed to drive the roll stands (1,2) via individual push rods (11,12) allocated to each stand (1,2) and having vertical axes of rotation,
**characterised in that**
the rollers (7, 8) are driven by toothed racks via pinions and
**in that** a cyclically adjustable wedge mechanism is provided to adjust the distance between the axes at least of the rollers (7, 8) of the second roll stand (2), or
**in that** at least the toothed racks (10) of the second stand (2) are provided with a displacement device (9) to adjust the toothed racks (10) in the direction of their longitudinal extension.

5. Apparatus for producing tubes according to claim 4,
**characterised in that**
the push rods (11, 12) of each roll stand (1,2) circulate in planes which lie the one above the other.

6. Apparatus for producing tubes according to claims 4 and 5,
**characterised in that**
a common crank drive (3) is provided for both roll stands (1,2) which has contra-rotating crank drives and rotating balance weights (4, 5) at the two crank bends, the rotating counterweights completely compensating for the first-order mass forces and there being partial compensation for the higher-order mass forces through the interaction of the stand masses.

7. Apparatus for producing tubes according to claims 4 and 5,
**characterised in that**
the cranks are driven in the same direction of rotation and with counterweights on the cranks in each case a portion of the first-order mass forces is compensated for, and the remaining portion of this mass force component is compensated for either not at all or with counterweights at an intermediate shaft which connects the two cranks via gearwheels and rotates at the same speed as the cranks but in the opposite direction of rotation.

8. Apparatus for producing tubes according to claim 4,
**characterised in that**
there is associated with each roll stand (1 and 2) its own crank drive with mass balancing, the drive of the second stand (2) being preferably configured weaker than that of the first stand (1).

## Revendications

1. Procédé pour fabriquer des tubes, avantageusement en alliages spéciaux ou aciers à haute résistance selon le procédé à pas de pèlerin à froid ayant deux cages de laminoir (1, 2) déplaçables de façon opposée en va-et-vient au moins temporairement dans la direction de laminage au moyen de mécanismes à bielle et manivelle (3), ayant des cylindres calibrés en s'amincissant (7, 8) qui roulent sur la matière laminée avec des sens de rotation alternatifs, sur la première cage de laminoir (1), la partie principale et, sur la seconde cage de laminoir (2), une plus faible partie du travail de déformation et du travail de lissage supplémentaire étant effectuées, le laminage par réduction étant réalisé dans les deux cages de laminoir (1, 2) par l'intermédiaire d'un mandrin adapté au calibre des cylindres, et le décalage angulaire des mécanismes à bielle et manivelle (3) étant choisi de sorte que la zone de déformation de la première cage (1) ne coïncide pas dans le temps avec la zone de déformation de la seconde cage (2),
**caractérisé en ce que** la seconde cage de laminoir (2) est agencée de façon décalée de 90 à 150° d'angle de manivelle par rapport à la première cage de laminoir (1), **en ce que** ses cylindres (8) sont entraînés en rotation par des crémaillères fixes (10), et **en ce que** la distance axiale des cylindres (8) pendant le laminage demeure constante.

2. Procédé pour fabriquer des tubes, avantageusement en alliages spéciaux ou aciers à haute résistance selon le procédé à pas de pèlerin à froid ayant deux cages de laminoir (1, 2) déplaçables de façon opposée en va-et-vient au moins temporairement dans la direction de laminage au moyen de mécanismes à bielle et manivelle (3), ayant des cylindres calibrés en s'amincissant (7, 8) qui roulent sur la matière laminée avec des sens de rotation alternatifs, sur la première cage de laminoir (1), la partie principale et, sur la seconde cage de laminoir (2), une plus faible partie du travail de déformation et du travail de lissage supplémentaire étant effectuées, le laminage par réduction étant réalisé dans les deux cages de laminoir (1, 2) par l'intermédiaire d'un mandrin adapté au calibre des cylindres, et le décalage angulaire des mécanismes à bielle et manivelle (3) étant choisi de sorte que la zone de déformation de la première cage (1) ne coïncide pas dans le temps avec la zone de déformation de la seconde cage (2),
**caractérisé en ce que** les cylindres (7, 8) sont entraînés par des crémaillères par l'intermédiaire de pignons, **en ce que** la seconde cage de laminoir (2) est agencée de façon décalée par rapport à la première cage (1) de 180° d'angle de manivelle et, sur la course de retour sans réduction, libère une fente annulaire correspondant à l'apport de matière à partir de la première cage (1) entre la matière laminée et le calibre des cylindres, dans laquelle le tube déformé dans la première cage de laminoir (1) est introduit, et **en ce que** la distance axiale des cylindres (7, 8) est modifiée de façon cyclique pendant le processus de laminage.

3. Procédé pour fabriquer des tubes selon la revendication 1,
**caractérisé en ce que** les crémaillères (10) sont déplaçables horizontalement de façon cyclique pour l'entraînement en rotation des cylindres.

4. Dispositif pour fabriquer des tubes, avantageusement en alliages spéciaux ou aciers à haute résistance selon le procédé à pas de pèlerin à froid ayant deux cages de laminoir (1, 2) déplaçables de façon opposée en va-et-vient dans un guide au moins de façon temporaire dans la direction de laminage au moyen de mécanismes à bielle et manivelle (3), ayant des cylindres calibrés en s'amincissant, qui roulent sur la matière laminée avec des sens de rotation alternatifs, la première cage de laminoir (1) étant réalisée comme cage ébaucheuse ayant des cylindres (7) présentant exclusivement un calibre de travail, les cylindres (8) de la seconde cage de laminoir (2) présentant des calibres de travail et de lissage, les cylindres (7, 8) des deux cages de laminoir (1, 2) coopérant avec des mandrins de laminage calibrés de façon correspondante et les mécanismes à bielle et manivelle (3) angulairement décalés l'un par rapport à l'autre, pour l'entraînement des cages de laminoir (1, 2), étant réalisés par des barres de poussée (11, 12) individuelles, associées à chaque cage de laminoir (1, 2), ayant des axes de rotation verticaux,
**caractérisé en ce que** les cylindres (7, 8) sont entraînés par des crémaillères par l'intermédiaire de pignons, et **en ce que**, pour régler l'écartement axial au moins des cylindres (7, 8) de la seconde cage de laminoir (2), il est prévu un mécanisme à coin réglable de façon cyclique, ou **en ce qu'**au moins les crémaillères (10) de la seconde cage de laminoir (2) sont munies d'un dispositif de déplacement (9) pour régler les crémaillères (10) concernant leurs directions d'extension longitudinales.

5. Dispositif pour fabriquer des tubes selon la revendication 4, **caractérisé en ce que** les barres de poussée (11, 12) de chaque cage de laminoir (1, 2) tournent dans des plans superposés.

6. Dispositif pour fabriquer des tubes selon les revendications 4 et 5,
**caractérisé en ce que**, pour les deux cages de laminoir (1, 2), il est prévu un mécanisme à bielle et manivelle commun (3) ayant des bielles opposées et des poids d'équilibrage rotatifs (4, 5) sur les deux coudes de manivelle, les contrepoids rotatifs compensant totalement les forces massiques de premier ordre et une compensation partielle des forces massiques d'ordre supérieur étant effectuée par le jeu des masses des cages.

7. Dispositif pour fabriquer des tubes selon les revendications 4 et 5,
**caractérisé en ce que** les manivelles sont entraînées dans le même sens de rotation et, par des contrepoids sur les manivelles, à chaque fois une partie des forces massiques de premier ordre est compensée, et la partie restante de ces composantes de forces massiques n'est du tout compensée ou par des contrepoids sur un arbre intermédiaire reliant les deux manivelles par l'intermédiaire de roues dentées, qui tourne à la vitesse de rotation des manivelles mais dans le sens de rotation opposé.

8. Dispositif pour fabriquer des tubes selon la revendication 4, **caractérisé en ce que**, à chaque cage de laminoir (1 et 2), il est associé un mécanisme à bielle et manivelle propre avec compensation des masses, l'entraînement de la seconde cage de laminoir (2) étant avantageusement plus faible que celui de la première cage de laminoir (1).
